# EUROPÄISCHE PATENTSCHRIFT

(11) **EP 0 048 453 B1**
(45) Veröffentlichungstag und Bekanntmachung des Hinweises auf die Patenterteilung: **15.08.1984**
(21) Anmeldenummer: 81107362.6
(22) Anmeldetag: 17.09.1981
(51) Int. Cl.: D02G 1/02, D01D 5/36

(54) **Garn aus Mehrkomponentenfilamenten des Matrix/Segmenttyps, deren Herstellung und deren Einsatz in textilen Flächengebilden**
Conjugate filament yarn of the matrix/segments type, its production and its use in textile fabrics
Fil à filaments conjugés du type matrice/segments, sa fabrication et son utilisation dans les étoffes textiles

(30) Priorität: 23.09.1980 DE 3035862
(43) Veröffentlichungstag der Anmeldung: 31.03.1982
(73) Patentinhaber: Akzo GmbH, D-5600 Wuppertal-1 (DE)
(72) Erfinder: Linhart, Heinz, D-8765 Erlenbach (DE); Modtler, Reiner, Ing., D-5600 Wuppertal 1 (DE); Kratzsch, Eberland, Dr. Dipl.-Chem., D-5600 Wuppertal 1 (DE)

## Beschreibung

Die Erfindung betrifft ein Verfahren zur Herstellung von Filamentgarnen aus Mehrkomponentenfasern des Matrix/Segmenttyps und deren Weiterverarbeitung zu textilen Flächengebilden, insbesondere zu Geweben und Maschenwaren.

Mehrkomponentenfasern des Matrix/Segmenttyps sind bereits seit langem bekannt. So werden beispielsweise in der französischen Patentschrift 1 325 529 Fasern dieser Art mit verschiedensten Querchnitten beschrieben. Das Charakteristische derartiger Matrix/Segmentfäden ist, daß die sogenannten Segmente ganz oder teilweise von der zweiten Komponente, nämlich der Matrix, umhüllt sind.

In der zitierten französischen Patentschrift wird ferner die Lehre gegeben, z. B. durch Behandeln während 5 Minuten in Aceton und anschließendes mehrfaches Überleiten über eine scharfe Klinge die Mehrkomponentenfaser ganz oder teilweise in die einzelnen Komponenten aufzuteilen. Es ist ferner möglich, die Komponenten voneinander zu trennen, indem man die Mehrkomponentenfaser mit einem Lösungsmittel behandelt, das eine der Komponenten auflöst.

Die in dieser französischen Patentschrift beschriebenen Verfahren weisen jedoch Reihe von Nachteilen auf. So geht durch das Lösen einer Komponente in einem Lösungsmittel wertvolles Material verloren bzw. muß dieses auf umständliche Weise wieder zurückgewonnen werden ; auch nimmt das Lösen beachtliche Zeit in Anspruch. Schließlich werden auch die Lösungsmittelbehandlung verschlechtert.

Die dort beschriebenen mechanischen Verfahren zum Trennen bewirken nur eine unvollkommene Spaltung bzw. Fibrillierung in die einzelnen Komponenten und führen darüber hinaus zu einer Beschädigung des Garns.

In der deutschen Offenlegungsschrift 2 809 346 wird ein Verfahren beschrieben, bei dem Mehrkomponentenfasern mit speziellen organischen Lösungsmitteln behandelt werden, in denen die einzelnen Komponenten nicht löslich sind, in denen die Mehrkomponentenfasern jedoch ein so günstiges Schrumpfverhalten aufweisen, daß eine äußerst schnelle und praktisch vollständige Spaltung in Matrix-und Segmentkomponenten stattfindet. Die dort beschriebenen Faserstrukturen zeichnen sich insbesondere durch einen natürlichen seidenartigen Griff aus.

In der deutschen Offenlegungsschrift 2908101 wird ein Verfahren beschrieben, bei dem man Mehrkomponentenfasern des Matrix/Segmenttyps einer speziellen Falchschdrallbehandlung unterzieht, so daß die einzelnen Komponenten insgesamt oder zum Teil im Fadenverband in unregelmäßigen Abständen durch den Fadenquerschnitt teilweise oder vollständig durch Klebestellen verbunden sind.

Die in der zuletzt genannten Offenlegungsschrift beschriebenen Fäden weisen ebenfalls einen seidenartigen Charakter auf und lassen sich - wenn sie als Kettgarne eingesetzt werden - ohne vorheriges Schlichten und/oder Drehen verwenden.

Der seidenartige Charakter des Garns und der textilen Flächengewebe wird vor allem durch das Vorhandensein von Segmentfasern mit niedrigem Titer und ihre spezielle Anordnung im Gewebe hervorgerufen. Meistens liegen die Titer der Segmentfasern unter 0,6 dtex. Wenn einerseits die niedrigen Titer von großem Vorteil insbesondere für den Tragekomfort sind, so bringen sie jedoch den Nachteil mit sich, daß die textilen Flächengebilde stärker zum Knittern neigen und auch die Knittererholung in vielen Fällen zu wünschen übrig läßt. Textile Flächengebilde aus den oben erwähnten Fäden bzw. Garnen bereiten im übrigen gewisse Schwierigkeiten beim Anfärben. So fallen die Färbungen im allgemeinen heller aus, wenn man die gleiche Menge an Farbstoff verwendet, wie man sie sonst beim Färben von textilen Flächengebilden einsetzt, wenn man z. B. aus üblichen Polyestergarnen hergestellte Gewebe färben will. Ferner ist es schwierig, tiefe Färbungen mit ausreichenden Echtheiten unter Einsatz von größeren Mengen von Farbstoff zu erzielen.

Es besteht deshalb noch das Bedürfnis, die Verfahren zur Herstellung von Fäden und Garne des Mehrkomponentenfasertyps und deren Eigenschaften zu verbessern sowie textile Flächengebilde zu besitzen, die die oben erwähnten Nachteile nicht aufweisen.

Aufgabe der Erfindung ist es deshalb, ein brauchbares, wirtschaftliches Verfahren zur Verfügung zu stellen, nach dem Garne zugänglich sind, die zu textilen Flächengebilden führen, die eine verringerte Knitterneigung aufweisen und deren Knittererholung verbessert ist. Aufgabe der Erfindung ist er ferner, Garne und textile Flächengebilde aus Mehrkomponentenfasern des Matrix/Segmenttyps zur Verfügung zu stellen, die sich besser anfärben lassen, die weniger Farbstoff bei der Färbung benötigen als die bisher bekannten textilen Produkte aus gespalteten Mehrkomponentenfasern und die sich darüber hinaus auch in tiefen Anfärbungen herstellen lassen.

Diese Aufgabe wird durch ein Verfahren zur Herstellung von Filamentgarnen aus Mehrkomponentenfasern des Matrix/Segmenttyps und gegebenenfalls deren Weiterverarbeitung zu einem textilen Flächengebilde gelöst, wobei die Mehrkomponentenfasern Segmente unterschiedlichen Titers enthalten und man die Mehrkomponentenfasern nach dem Falschdrallverfahren texturiert und dabei eine Fixiertemperatur anwendet, die mindestens der Schmelztemperatur der Matrixkomponenten entspricht, wobei die Fasern durch den dabei aufweichenden Matrixbestandteil punktuell, bereichsweise oder nahezu über die ganze Länge ganz oder teilweise über den Querschnitt des Garns miteinander verklebt werden und die Garne, insbesondere nach ihrer Verarbeitung zu einem textilen Flächengebilde, einer Schrumpfbehandlung unterwirft, das dadurch gekennzeichnet ist, daß das Verhältnis niedriger Titer zu höherem Titer zwischen etwa 1 : 1,6 und 1 : 30 liegt und das Gewichtsverhältnis niedrig titrige Segmente zu höher titrigen Segmenten im Garn zwischen 25 : 75 und 75 : 25 liegt

Es ist möglich, dabei Mehrkomponentenfasern zu verwenden, die Segmente unterschiedlichen Titers und unterschiedlicher Profile enthalten. Vorzugsweise wird eine Fixiertemperatur von 190 bis 230 °C angewendet. Man kann Mehrkomponentenfasern mit peripheren Segmenten unterschiedlichen Titers verwenden, geeignet sind jedoch auch Mehrkomponentenfasern mit niedrigtitrigen peripheren Segmenten und höhertitrigen durch die Matrix vollständig umhüllten Segmenten. Zweckmäßig wird als Matrixkomponente Polyamid und als Segmentkomponente Polyester verwendet, und zwar vorzugsweise als Polyesterkomponente Polyäthylenterephthalat und als Polyamidkomponente Polyamid-6.

Für die Schrumpfbehandlung ist Methylenchlorid besonders geeignet.

Es ist auch möglich, die Schrumpfbehandlung in Wasser unter gleichzeitigem Einwirkenlassen von mechanischen Kräften durchzuführen ; die Schrumpfbehandlung kann gleichzeitig mit einem Färbeprozeß oder einem Waschprozeß kombiniert werden. Zur Durchführung der Schrumpfbehandlung ist auch Tumblen in Heißluft möglich. Der Anteil der Matrix in den Mehrkomponentenfasern liegt zweckmäßig zwischen 5 bis 45 %, vorzugsweise zwischen 7,5 und 20 %.

Gegenstand der Erfindung sind weiter Filamentgarne aus ganz oder teilweise gesplitteten Mehrkomponentenfasern des Matrix/Segmenttyps, bei denen die Mehrkomponentenfasern Segmente unterschiedlichen Titers enthalten und die Einzelkomponenten insgesamt oder zum Teil im Fadenverband in unregelmäßigen Abständen durch den Fadenquerschnitt durch Klebestellen punktuell oder bereichsweise verbunden sind, die dadurch gekennzeichnet sind, daß das Verhältnis niedriger Titer zu höherem Titer etwa zwischen 1 : 1,6 und 1 : 30 liegt und das Gewichtsverhältnis niedrig titrige Segmente zu höher titrigen Segmenten im Garn zwischen etwa 25 : 75 und 75 : 25 liegt.

Eine weitere Ausführungsform der erfindungsgemäßen Filamentgarne besteht in Filamentgarnen aus ganz oder teilweise gesplitteten Mehrkomponentenfasern des Matrix/Segmenttyps, wobei die Mehrkomponentenfasern Segmente unterschiedlichen Titers enthalten und die Einzelkomponenten insgesamt oder zum Teil im Fadenverband nahezu über die ganze Länge miteinander verklebt sind, die dadurch gekennzeichnet sind, daß das Verhältnis niedriger Titer zu höherem Titer etwa zwischen 1 : 1,6 und 1 : 30 liegt und das Gewichtsverhältnis niedrig titrige Segmente zu höher titrigen Segmenten im Garn zwischen etwa 25 75 und 75 25 liegt.

In einer besonders vorteilhaften Ausführungsform sind Filamentgarne der Erfindung gekennzeichnet durch eine Mehrkomponentenfaser mit mindestens 10 niedrigtitrigen peripheren Segmenten und einem höhertitrigen durch die Matrix vollständig umhüllten Segment, wobei das Verhältnis niedrig titriger zu höherem Titer etwa 1 : 25 bis 1 : 30 beträgt.

Gegenstand der Erfindung sind ferner textile Flächengebilde, wie Gewebe, Gewirke oder dergleichen, welche die obengenannten Filamentgarne enthalten. Vorzugsweise besitzen die Filamentgarne in den Textilen Flächengebilden niedrigtitrige Segmentfasern mit einem Titer kleiner als 0,6 dtex und höhertitrige Segmentfasern mit einem Titer von mindestens 1 dtex. Es ist güngstig, wenn die Zahl der Klebestellen zwischen etwa 3 und 80 pro Meter liegt.

Um Mehrkomponentenfasern des Matrix/Segmenttyps herzustellen, die Segmente unterschiedlichen Titers und in dem erforderlichen Titerverhältnis enthalten, kann eine Vorrichtung dienen, wie sie in der DE-OS 2803 136 beschrieben wird. So ist es möglich, durch Kombination von Mehrkomponentenfasern mit Querschnitten, wie sie in Fig. 1 und Fig. dieser Offenlegungsschrift beschrieben werden, ein Mehrkomponentenfasergemisch zu erhalten, das die gewünschten Verhältnisse bezüglich der Segmente aufweist. Es sind auch Kombinationen möglich, aus Querschnitten gemäß Fig. 1 und Fig 6 entsprechend der DE-OS 2803 136, wodurch man neben dem Titerunterschield der Segmente auch Unterschiede im Profil erreichen kann. Querschnitte mit abgerundeten Segmenten, wie sie in Fig. 1 bis 3 der erwähnten Offenlegungsschrift wiedergegeben werden, bezeichnet man auch als Zahnradprofil, wobei die Fig. 1 und die Fig. 2 sogenannte Dreier- bzw. Sechserzahnradprofile darstellen. Der in Fig. 6 wiedergegebene Querschnitt wird häufig auch als Orangenprofil bezeichnet.

In einer besonders vorteilhalten Ausführungsform der Erfindung wird ein Querschnitt, wie er in der Fig. 3 der DE-OS 2 803 136 wiedergegeben wird, so abgewandelt, daß mindestens 10, vorzugsweise 12, periphere Segmente vorhanden sind und 1 Kernsegment (siehe Abbildung der Anmeldung).

Durch entsprechendes Regeln der Spinnbedingungen und des Verstreckens der Faser kann man ein Garn erhalten, das nach seiner Verarbeitung niedrigtitrige Segmente aufweist, die z. B. im Bereich von etwa 0,08 bis 0,1 dtex liegen und ein grobtitriges Segment enthalten, dessen Titer etwa 2,2 bis 2,6 dtex beträgt. Ein wertvolles Garn aus derartigen Mehrkomponentenfasern kann beispielsweise 15 Fasern enthalten und besitzt somit 180 feine und 15 grobe Segmente (siehe Tabelle Beispiel 3).

Düsen mit den gewünschten Querschnitten können auf einer gemeinsamen Düsenplatte angebracht sein, so daß man von einer Spinnstelle sogleich die erforderliche Zahl von Mehrkomponentenfasern für das Filamentgarn erhält. Die Mehrkomponentenfasern, welche den gemäß der Erfindung geforderten Aufbau hinsichtlich der Segmente aufweisen, werden sodann verstreckt und/oder einer Falschdrallbehandlung unterzogen, wobei eine Fixiertemperatur angewendet wird, die mindestens der Schmelztemperatur der Matrixkomponenten entspricht. Einzelheiten über dieses Verfahren sind der DE-OS 2 908 101 zu entnehmen, auf die sich hier ausdrücklich bezogen wird.

Durch Variieren der Parameter während der Falschdrallkräuselung ist es möglich, die Verklebung der Segmente im Garn weitgehend zu steuern. Je nach den Bedingungen z. B. durch Variieren der Kontaktzeit mit dem 1. Heizaggregat kann man bewirken, daß nur wenige punktuelle Klebestellen vorhanden sind bzw. daß Verklebung bereichsweise vorliegen. Bei intensiveren Bedingungen ist es möglich, daß die Verklebung praktisch über das ganze Garn in seiner Länge vorhanden ist. Die Verklebungen können über den Querschnitt gesehen einzelne Segmente erfassen. Es ist auch möglich, daß die Verklebungen über den ganzen Querschnitt des Garns gehen. Die Intensität der Verklebung kann zusätzlich durch die Wahl der Matrixkomponenten und ihren Anteil in den Mehrkomponentenfaser variiert werden. Zum Falschdralltexturieren können übliche Vorrichtungen, z. B. eine Barmag-Type F K 6 C verwendet werden.

Durch die gegebenenfalls, insbesondere nach der Verarbeitung zu einem textilen Flächengebilde erfolgende Schrumpfbehandlung wird ein Teil der Verklebungen wieder rückgängig gemacht, so daß eine starke Spaltung bzw. Fibrillierung in die einzelnen Komponenten eintritt, die während des Falschdralltexturierens kaum oder nur in geringerem Maße in Erscheinung getreten ist.

Die Schrumpfbehandlung der Garne, welche vorzugsweise nach ihrer Verarbeitung zu einem textilen Flächengebilde vorgenommen wird, kann vorteilhaft nach einem Verfahren stattfinden, wie es in der DE-OS 2 809 346 beschrieben wird. Das in dieser Offenlegungsschrift angegebene Lösungsmittel Methylenchlorid ist für die Schrumpfbehandlung besonders geeignet. Bezüglich der Fibrillierung und Spaltung der Mehrkomponentenfasern in Segmente wird ausdrücklich auf die Offenbarung der Offenlegungsschrift N. 2 809 346 verwiesen.

ln vielen Fällen ist es auch möglich, anstelle der in der eben erwähnten Offenlegungsschrift beschriebenen Schrumpfbehandlung das Schrumpfen in Wasser unter gleichzeitigem Einwirkenlassen von mechanischen Kräften zu bewirken. Hierzu bieten sich Waschprozesse, wie sie während der Herstellung des textilen Gebildes erforderlich sind, besonders an. Es ist ferner möglich, den Schrumpfprozeß gleichzeitig mit einem Färbeverfahren z. B. in wäßriger Flotte zu kombinieren.

Es war besonders überraschend, daß man gemäß der Erfindung Garne und textile Flächengebilde auf besonders vorteilhafte Weise mit hervorragenden Eigenschaften herstellen kann.

Die Falschdralltexturierten Garne weisen einen hervorragenden Fadenschluß auf und können ohne größere Schwierigkeiten weiterverarbeitet werden. Sie lassen sich mit großen Geschwindigkeiten auf-und abspulen, ohne daß es wegen der Segmente zu Fadenbrüchen oder Absplitten von Segmentteilen kommt. Besonders vorteilhaft ist, daß die Garne sich direkt, ohne daß man sie schlichten oder drehen müßte, als Kette weiterverarbeiten lassen. Dies ist nicht nur von Vorteil, weil man dabei den Arbeitsgang des Schlichtens einspart, sondern weil dadurch auch eine umweltbelastende Verarbeitungsstufe in Fortfall kommt.

Die Garne entfalten nach ihrer Verarbeitung zu einem textilen Flächengebilde und nach Auslösen des Schrumpfes ein Großes Volumen, so daß eine hervorragende Deckkraft erhalten wird. Die feinen Segmente, welche auf dem textilen Gebilde einen feinen zarten Schlingenflor bilden, bewirken einen besonders angenehmen Griff. Sie wirken darüber hinaus wie ein Abstandshalter zwischen der Haut und den textilen Flächgebilden, so daß man einerseits das Kleidungsstück sehr angenehm auf der Haut fühlt, andererseits aber noch eine genügende Luftzirculation auf der Haut stattfinden kann, so daß besonders beim Schwitzen ein angenehmes Tragegefühl auftritt.

Während des Texturierprozesses nach dem Falschdrallverfahren treten keine Schwierigkeiten auf. So gibt es z. B. im Texturieraggregat und auf der sogenannten hot plate keinerlei Verschmierungen, die sich störend auswirken könnten.

Infolge des Vorhandenseins von Segmenten unterschiedlichen Titers weisen die Segmente in dem falschdralltextutierten Filamentgarn unterschiedliches Relaxations- und Schrumpfverhalten auf. Dadurch wird der Griff und das Volumen des textilen Gebildes besonders vorteilhaft beeinflußt.

Die erfindungsgemäßen Garne eignen sich zur Herstellung von üblichen textilen Flächengebilden, wie Webwaren und Maschenwaren. Sie lassen sich auf gebräuchlichen Webstühlen und Strickmaschinen ohne Schwierigkeiten Verarbeiten.

Textile Flächengebilde gemäß der Erfindung zeichnen sich durch verbesserte Knittereigenschaften, insbesondere durch verringerte Knitterneigung und eine verbesserte Knittererholung aus.

Bei gleicher optischer Farbtiefe kann die Farbstoffmenge gegenüber einer Färbung von Textilien aus üblichen Matrix/Segmentgarnen um mindestens 10 %, häufig um wesentlich mehr reduziert werden. Die Echtheiten sind zufriedenstellend.

In der folgenden Tabelle sind beispielhaft einige Filamentgarne gemäß der Erfindung aufgeführt.

## Patentansprüche

1. Verfahren zur Herstellung von Filamentgarnen aus Mehrkomponentenfasern des Matrix/Segmenttyps und gegebenenfalls deren Weiterverarbeitung zu einem textilen Flächengebilde, bei dem man Mehrkomponentenfasern, die Segmente unterschiedlichen Titers enthalten, nach dem Falschdrallverfahren texturiert und dabei eine Fixiertemperatur anwendet, die mindestens der Schmelztemperatur der Matrixkomponente entspricht, wobei die Fasern durch den dabei aufweichenden Matrixbestandteil punktuell, bereichsweise oder nahezu über die ganze Länge ganz oder teilweise über den Querschnitt des Garns miteinander verklebt werden und die Garne, insbesondere nach ihrer Verarbeitung unterwirft, dadurch gekennzeichnet, daß das Verhältnis niedriger Titer zum höherem Titer zwischen etwa 1 : 1,6 und 1 : 30 liegt und das Gewichtsverhältnis niedrig titrige Segmente zu höher titrigen Segmenten im Garn zwischen etwa 25 : 75 und 75 : 25 liegt.

2. Verfahren nach Anspruch 1, dadurch gekennzeichnet, daß man Mehrkomponentenfasern verwendet, die Segmente unterschiedlichen Titers und unterschiedlicher Profile enthalten.

3. Verfahren nach den Ansprüchen 1 bis 2, dadurch gekennzeichnet, daß man eine Fixiertemperatur . von etwa 190 bis 130°C anwendet.

4. Verfahren nach den Ansprüchen 1 bis 3, dadurch gekennzeichnet, daß man Mehrkomponentenfasern mit peripheren Segmenten unterschiedlichen Titers verwendet.

5. Verfahren nach den Ansprüchen 1 bis 3, dadurch gekennzeichnet, daß man Mehrkomponentenfasern mit niedrigtitrigen peripheren Segmenten und höhertitrigen durch die Matrix vollständig umhüllten Segmenten verwendet.

6. Verfahren nach den Ansprüchen 1 bis 5, dadurch gekennzeichnet, daß man als Matrixkomponente Polyamid und als Segmentkomponente Polyester verwendet.

7. Verfahren nach Anspruch 6, dadurch gekennzeichnet, daß man als Polyesterkomponente Polyäthylenterephthalat und als Polyamidkomponente Polyamid-6 verwendet.

8. Verfahren nach den Ansprüchen 1 bis 7, dadurch gekennzeichnet, daß man die Schrumpfbehandlung in Methylenchlorid durchführt.

9. Verfahren nach den Ansprüchen 1 bis 7, dadurch gekennzeichnet, daß man die Schrumpfbehandlung in Wasser unter gleichzeitigem Einwirkenlassen von mechanischen Kräften durchführt.

10. Verfahren nach Anspruch 9, dadurch gekennzeichnet, daß man die Schrumpfbehandlung gleichzeitig mit einem Färbeprozeß kombiniert.

11. Verfahren nach Anspruch 9, dadurch gekennzeichnet, daß man die Schrumpfbehandlung gleichzeitig mit einem Waschprozeß kombiniert.

12. Verfahren nach den Ansprüchen 1 bis 7, dadurch gekennzeichnet, daß man das Schrumpfen durch Tumblen in Heißluft bewirkt.

13. Verfahren nach den Ansprüchen 1 bis 12, dadurch gekennzeichnet, daß man Mehrkomponentenfasern mit einem Verhältnis Matrix zu Segmenten von 5 : 95 bis 45 : 55 verwendet.

14. Verfahren nach Anspruch 13, dadurch gekennzeichnet, daß man Mehrkomponentenfasern mit einem Verhältnis Matrix zu Segmenten 7,5 : 92,5 bis 20 80 verwendet.

15. Filamentgarne aus ganz oder teilweise gesplitteln Mehrkomponentenfasern des Matrix/segmenttyps, wobei die Mehrkomponentenfasern Segmente unterschiedlichen Titers enthalten und die Einzelkomponenten insgesamt oder zum Teil im Fadenverband in unregelmäßigen Abständen durch den Fadenquerschnitt durch Klebestellen punktuell oder bereichsweise verbunden sind, dadurch gekennzeichnet, daß das Verhältnis niedriger Titer zu höheren Titer etwa zwischen 1 : 1,6 und 1 : 30 liegt und das Gewichtsverhältnis niedrig titrige Segmente zu höher titrigen Segmenten im Garn zwischen etwa 25 : 75 und 75 : 25 liegt.

16. Filamentgarne aus ganz oder teilweise gesplitteten Mehrkomponentenfasern des Matrix/Segmenttyps, wobei die Mehrkomponentenfasern Segmente unterschiedlichen Titers enthalten und die Einzelkomponenten insgesamt oder zum Teil im Fadenverband nahezu über die ganze Länge miteinander verklebt sind, dadurch gekennzeichnet, daß das Verhältnis niedriger Titer zu höherem Titer etwa zwischen 1 : 1,6 und 1 : 30 liegt und das Gewichtsverhältnis niedrig titrige Segmente zu höher titrigen Segmenten im Garn zwischen etwa 25 75 und 75 : 25 liegt.

17. Filamentgarne nach den Ansprüchen 15 bis 16, gekennzeichnet durch eine Mehrkomponentenfaser mit mindestens 10 niedrig titrigen peripheren Segmenten und einem höher titrigen durch die Matrix vollständig umhüllten Segment, wobei das Verhältnis niedrig titriger zu höherem Titer etwa 1 : 25 bis 1 : 30 beträgt.

18. Textiles Flächengebilde wie Gewebe, Gewirke od. dgl. enthaltend Filamentgarne gemäß einem der Ansprüche 15 bis 17.

19. Textiles Flächengebilde gemäß Anspruch 18, gekennzeichnet durch Filamentgarne mit niedrig titrigen Segmentfasern mit einem Titer kleiner als 0,6 dtex und höhertitrigen Segmentfasern mit einem Titer von mindestens 1 dtex.

20. Textiles Flächengebilde nach den Ansprüchen 18 bis 19, dadurch gekennzeichnet, daß die Zahl der Klebestellen zwischen etwa 3 und 80 pro Meter betragen.

## Claims

1. A process for producing filament yarns from multicomponent fibers of the matrix/segment type and, optionally, further processing them into a sheet-form textile, in which multi-component fibers containing segments of different denier are textured by false twisting at a fixing temperature at least corresponding to the melting temperature of the matrix component, the fibers being bonded to one another by the softening matrix component spotwise, locally or over virtually their entire length either completely or partly over the cross-section of the yarn, and the yarns are subjected to a skrinkage treatment, particularly after they have been processed into a sheet-form textile, characterized in that the ratio of lower denier to higher denier amounts to between 1 : 1,6 and 1 : 30 and the ratio by weight of low-denier segments to segments of higher denier in the yarn amounts to between about 25 : 75 and 75 : 25.

2. A process as claimed in Claim 1, characterized in that multicomponent fibers containing segments differing in denier and profile are used.

3. A process as claimed in Claims 1 and 2, characterized in that a fixing temperature in the range from about 190 to 130 °C is applied.

4. A process as claimed in Claims 1 to 3, characterized in that multicomponent fibers containing peripheral segments of different denier are used.

5. A process as claimed in Claims 1 to 3, characterized in that multicomponent fibers containing peripheral segments of low denier and segments of higher denier completely surrounded by the matrix are used.

6. A process as claimed in Claims 1 to 5, characterized in that polyamide is used as the matrix component and polyester as the segment component.

7. A process as claimed in Claim 6, characterized in that polyethylene terephthalate is used as the polyester component and polyamide-6 as the polyamide component.

8. A process as claimed in Claims 1 to 7, characterized in that the shrinkage treatment is carried out in methylene chloride.

9. A process as claimed in Claims 1 to 7, characterized in that the shrinkage treatment is carried out in water under the action of mechanical forces.

10. A process as claimed in Claim 9, characterized in that the shrinkage treatment is combined with a dyeing process.

11. A process as claimed in Claim 9, characterized in that the shrinkage treatment is combined with a washing process.

12. A process as claimed in Claims 1 to 7, characterized in that the shrinkage treatment is carried out by tumbling in hot air.

13. A process as claimed in Claims 1 to 12, characterized in that multicomponent fibers having a ratio of matrix to segments of from 5 : 95 to 45 : 55 are used.

14. A process as claimed in Claim 13, characterized in that multicomponent fibers having a ratio of matrix to segments of from 7.5 : 92.5 to 20 : 80 are used.

15. Filament yarns of completely or partly split multicomponent fibers of the matrix/segment type, the multicomponent fibers containing segments of different denier and all or some of the individual components of the filament being joined by spot bonding or local bonding at irregular intervals over the filament crosssection, characterized in that the ratio of lower denier to higher denier amounts to between about 1 : 1.6 and 1 : 30 and the ratio by weight of low-denier segments to segments of higher denier in the yarn amounts to between about 25 75 and 75 25.

16. Filament yarns of completely or partly split multicomponent fibers of the matrix/segment type, the multicomponent fibers containing segments of different denier and all or some of the individual components of the filament being bonded together over virtually their entire length, characterized in that the ratio of lower denier to higher denier amounts to between about 1 :1.6 and 1 : 30 and the ratio by weight of low-denier segments to segments of higher denier in the yarn amounts to between about 25 : 75 and 75 : 25.

17. Filament yarns as claimed in Claims 15 to 16, characterized by a multicomponent fiber containing at least 10 low-denier peripheral segments and a segment of higher denier completely surrounded by the matrix, the ratio of low denier to higher denier amounting to between about 1 : 25 and 1 : 30.

18. A sheet-form textile, such as a woven fabric, knitted fabric or the like, containing filament yarns of the type claimed in any of Claims 15 to 17.

19. A sheet-form textile as claimed in Claim 18, characterized by filament yarns containing low-denier segment fibers having a denier of less than 0.6 dtex and segment fibers of higher denier, i. e. having a denier of at least 1 dtex.

20. A Sheet-form textile as claimed in Claims 18 to 19, characterized in that the number of bonds amounts to between about 3 and 80 per meter.

## Revendications

1. Procédé pour la fabrication de filés de filaments en fibres à multicomposants du type matrice/segments et éventuellement leur application ultérieure à un article textile plat, dans lequel on texture des fibres à multicomposants, qui contiennent des segments de titre différent, selon le procédé de fausse torsion puis on utilise une température de fixage qui correspond au moins à la température de fusion des constituants de la matrice, les fibres étant collées entre elles au moyen du constituant matrice ramolli dans ce cas, par points, par zones ou presque sur toute la longueur, en totalité ou en partie sur la section transversale du filé, et on soumet les filés, en particulier après leur transformation en un article textile plat, à un traitement de rétrécissement, caractérisé par le fait que le rapport du titre inférieur au titre supérieur est compris entre environ 1 :1,6 et 1 : 30, et que le rapport pondéral des segments de titre inférieur aux segments de titre supérieur dans le filé est compris entre 25 : 75 et 75 : 25.

2. Procédé selon la revendication 1, caractérisé par le fait qu'on utilise comme fibres à multicomposants, celles qui contiennent des segments de titre différent et de profils différents.

3. Procédé selon les revendications 1 et 2, caractérisé par le fait qu'on utilise une température de fixage allant d'environ 190 à 230 °C.

4. Procédé selon l'une quelconque des revendications 1 à 3, caractérisé par le fait qu'on utilise des fibres à multicomposants ayant des segments périphériques de titre différent.

5. Procédé selon l'une quelconque des revendications 1 à 3, caractérisé par le fait qu'on utilise des fibres à multicomposants ayant des segments périphériques de titre bas et des segments de titre élevé enveloppés complètement par la matrice.

6. Procédé selon l'une quelconque des revendications 1 à 5, caractérisé par le fait qu'on utilise comme constituant de matrice un polyamide et comme constituant de segment un polyester.

7. Procédé selon la revendication 6, caractérisé par le fait qu'on utilise comme constituant polyester le téréphtalate de polyéthylène et comme constituant polyamide le polyamide 6.

8. Procédé selon l'une quelconque des revendications 1 à 7, caractérisé par le fait qu'on effectue le traitement de rétrécissement dans le chlorure de méthylène.

9. Procédé selon l'une quelconque des revendications 1 à 7, caractérisé par le fait qu'on effectue le traitement de rétrécissement dans l'eau tout en laissant s'exercer simultanément des forces mécaniques.

10. Procédé selon la revendication 9, caractérisé par le fait qu'on combine le traitement de rétrécissement simultanément avec un procédé de teinture.

11. Procédé selon la revendication 9, caractérisé par le fait qu'on combine le traitement de rétrécissement simultanément avec uri procédé de lavage.

12. Procédé selon l'une quelconque des revendications 1 à 7, caractérisé par le fait qu'on provoque le rétrécissement par séchage rapide dans l'air chaud.

13. Procédé selon l'une quelconque des revendications 1 à 12, caractérisé par le fait qu'on utilise des fibres à multicomposants ayant un rapport matrice à segments de 5 : 95 à 45 : 55.

14. Procédé selon la revendication 13, caractérisé par le fait qu'on utilise des fibres à multicomposants ayant un rapport matrice à segments de 7,5 : 92,5 à 20 : 80.

15. Filés de filaments en fibres à multicomposants complètement ou partiellement éclatées du type matrice/segments, les fibres à multicomposants contenant des segments de titre différent et les composants élémentaires étant liés en totalité ou en partie dans la liaison des fils à intervalles irréguliers à travers la section transversale des fils, par des sites de collage, ponctuellement ou par zones, caractérisés par le fait que le rapport du titre inférieur au titre supérieur est compris entre environ 1 : 1,6 et 1 : 30, et que le rapport pondéral des segments de titre bas aux segments de titre élevé dans le filé est compris entre environ 25 : 75 et 75 : 25. '

16. Filés de filaments en fibres à multicomposants partiellement ou totalement éclatées du type matrice/segments, les fibres à multicomposants contenant des segments de titre différent et les composants élémentaires étant collés entre eux en totalité ou en partie dans la liaison des fils presque sur toute leur longueur, caractérisés par le fait que le rapport du titre inférieur au titre supérieur étant compris entre environ 1 : 1,6 et 1 : 30, et que le rapport pondéral des segments de titre bas aux segments de titre élevé dans le filé est compris entre environ 25 : 75 et 75 : 25.

17. Filés de filaments selon les revendications 15 et 16, caractérisés par le fait qu'une fibre à multicomposants comportant au moins 10 segments périphériques de titre bas et un segment de titre élevé complètement enveloppé par la matrice, le rapport du titre inférieur au titre supérieur étant d'environ 1 : 25 à 1 : 30.

18. Articles textiles plats que tissus, tricots ou produits analogues contenant des filés de filaments selon l'une quelconque des revendications 15 à 17.

19. Articles textiles plats selon la revendication 18, caractérisés par des filés de filaments ayant des fibres segmentaires de titre bas avec un titre inférieur à 0,6 dtex et des fibres segmentaires de titre élevé avec un titre d'au moins 1 dtex.

20. Articles textiles plats selon les revendications 18 et 19, caractérisés par le fait que le nombre de sites de collage est compris entre environ 3 et 80 par mètre.
